# EUROPÄISCHE PATENTSCHRIFT

(11) **EP 1 083 244 B1**
(45) Veröffentlichungstag und Bekanntmachung des Hinweises auf die Patenterteilung: **10.09.2003**
(21) Anmeldenummer: 00810628.8
(22) Anmeldetag: 17.07.2000
(51) Int. Cl.: C23C 4/02, C23C 4/10, C23C 28/04

(54) **Durch Plasmaspritzen erzeugte dicke Schichten auf Aluminiumoxid-Basis**
Alumina-based thick films obtained by plasma spraying
Couches épaisses à base d'alumine obtenues par pulvérisation à plasma

(30) Priorität: 08.09.1999 DE 19942857
(43) Veröffentlichungstag der Anmeldung: 14.03.2001
(73) Patentinhaber: Sulzer Metco AG, 5610 Wohlen (CH)
(72) Erfinder: Barbezat, Gérard, 8152 Opfikon (CH); Zimmerman, Stefan Dr., 38321 Denkte (DE)
(74) Vertreter: Rottmann, Maximilian R.

(56) Entgegenhaltungen:
- DE-A- 19 542 808
- DE-C- 19 538 034
- US-A- 4 471 017
- US-A- 5 687 679
- US-A- 5 942 334
- PATENT ABSTRACTS OF JAPAN vol. 009, no. 278 (C-312), 6. November 1985 (1985-11-06) & JP 60 125363 A (TETSUO HAYAKAWA), 4. Juli 1985 (1985-07-04)
- KIM H -J ET AL: "TEMPERATURE-VARIANT HARDNESS BEHAVIOR OF PLASMA SPRAYED CERAMIC COATINGS" THIN SOLID FILMS,CH,ELSEVIER-SEQUOIA S.A. LAUSANNE, Bd. 289, Nr. 1/02, 30. November 1996 (1996-11-30), Seiten 207-212, XP000692069 ISSN: 0040-6090

## Beschreibung

Die Erfindung betrifft eine durch Plasmaspritzen auf ein Substrat aufgebrachte Beschichtung auf Al₂O₃-Basis mit einer Schichtdicke von mehr als 0,3 mm.

Durch Plasmaspritzen erzeugte Schichten aus Al₂O₃ werden in der Technik für elektrische Isolationen bereits seit langem eingesetzt.

So ist in der Veröffentlichung DE 195 38 034 C1 eine Hochtemperaturbrennstoffzelle mit wenigstens zwei aufeinander angeordneten keramischen Lagen unterschiedlicher Zusammensetzung, welche u.a. durch Plasmaspritzen erzeugt werden können, beschrieben. Diese Aufeinanderfolge von verschiedenen keramischen Lagen hat den Vorteil, dass verschiedene Anforderungen, wie elektrische Isolation und thermischer Längenausdehnungskoeffizient, von verschiedenen Lagen getrennt erfüllt werden. Für die keramischen Lagen werden als Material beispielsweise ZrO₂ und Al₂O₃ angegeben.

Auch in der Veröffentlichung US 53 38 577 werden mit Keramik beschichtete Metallsubstrate beschrieben, bei denen ZrO₂ und Al₂O₃ nacheinander durch Flammspritzen aufgetragen werden.

Schliesslich sind aus der Veröffentlichung US 45 88 655 auch Flammspritzpulver aus Al₂O₃ und ZrO₂ bekannt.

Eine Durchschlagfestigkeit von 15 kV/mm Schichtdicke wird in der Regel erreicht, sofern keine Feuchtigkeit vorhanden ist. Plasmagespritztes reines Al₂O₃ ist als Werkstoff relativ spröde und kann nicht ohne das Risiko von Rissbildungen in einer Dicke von mehr als 0,8 mm aufgebracht werden.

Der vorliegenden Erfindung liegt nun die Aufgabe zu Grunde, Beschichtungen auf Al₂O₃-Basis mit einer Schichtdicke von bis zu 4 mm durch Plasmaspritzen aufzubringen, ohne dass Makrorisse entstehen, welche die Durchschlagfestigkeit deutlich vermindern würden.

Diese Aufgabe wird durch die im Kennzeichen des Anspruchs 1 umschriebenen Massnahmen gelöst.

Durch die erfindungsgemässen Massnahmen wird erreicht, dass die Al₂O₃-Schichten durch die benachbarten Zwischenschichten unter Druck gesetzt werden.

Diesbezüglich haben sich Zwischenschichten aus einem Al₂O₃/ZrO₂-Legierungssystem oder aus einem Al₂O₃/TiO₂-Legierungssystem besonders bewährt. Bei einem Al₂O₃/ ZrO₂-Legierungssystem bilden sich bei der Kristallisation infolge Phasenumwandlung insgesamt vier kristalline Phasen (α-Al₂O₃, γ-Al₂O₃, ZrO₂ kubisch und ZrO₂ monoklin) aus, welche gesamthaft mehr Volumen beanspruchen als im ursprünglichen Zustand, in welchem sie aufgebracht wurden. Dadurch wird Druck auf die benachbarten anliegenden Al₂O₃-Schichten ausgeübt. Beim Einsatz der anderen oben und nachstehend genannten Legierungssysteme liegen analoge Verhältnisse vor. So werden beim Einsatz des Al₂O₃/TiO₂-Legierungssystems vor allem die entsprechenden Rutile gebildet.

Andere für die Zwischenschichten geeignete Legierungssysteme sind beispielsweise:
- ZrO₂/Y₂O₃ mit 8 bis 22 Gew.-% Y₂O₃;
- Y₂O₃/ZrO₂ mit 5 bis 15 Gew.-% ZrO₂;
- ZrO₂/MgO mit 5 bis 30 Gew.-% MgO;
- ZrO₂/CeO₂ mit 10 bis 15 Gew.-% CeO₂;
- ZrO₂/CaO mit 2 bis 10 Gew.-% CaO.

Die genannten Zwischenschichten weisen im Vergleich zu den Al₂O₃-Schichten eine grössere Zähigkeit auf, wodurch die Festigkeit der Gesamtschicht verbessert wird. Im übrigen sind sie ebenfalls elektrisch isolierend und unterstützen dadurch die Durchschlagfestigkeit.

Zwischenschichten aus einem der genannten Legierungssysteme, namentlich aus einem Al₂O₃/ZrO₂-Legierungssystem, eignen sich insbesondere für die Beschichtung von sog. "Koronawalzen" für elektrographische Vorrichtungen.

Die erzeugte Beschichtung kann mit organischen oder anorganischen Schichten versiegelt werden.

In der einzigen Figur ist als Beispiel der Schichtaufbau einer durch Plasmaspritzen hergestellten Beschichtung von 1,8 mm Gesamtdicke mit Angabe der einzelnen Schichtdicken dargestellt.

### Beispiel

Eine Koronawalze mit einem Durchmesser von 100 mm aus rostfreiem Stahl wurde mittels Plasmaspritzens abwechslungsweise mit Al₂O₃-Schichten und Schichten eines Al₂O₃/ZrO₂-Legierungssystems mit 20 Gew.-% ZrO₂ beschichtet, wobei mit reinen Al₂O₃-Schichten begonnen und aufgehört wurde. Die Gesamtdicke der Beschichtung betrug 1,8 mm. Die mittlere Dicke jeder der Al₂O₃-Schichten betrug 0,2 mm, jene jeder der Schichten des Al₂O₃/ZrO₂-Legierungssystems 0,4 mm.

## Patentansprüche

1. Durch Plasmaspritzen auf ein Substrat aufgebrachte Beschichtung auf Al₂O₃-Basis mit einer Gesamtdicke von mehr als 0,3 mm, **dadurch gekennzeichnet, dass** sie sandwichartig lamellar aufgebaut ist, wobei Al₂O₃-Schichten zwischen zwei ebenfalls durch Plasmaspritzen aufgebrachten Zwischenschichten aus einem anderen Keramikschichtwerkstoff, welcher beim Abkühlen durch Phasenumwandlung sein Volumen vergrössert, eingelagert sind.

2. Beschichtung nach Anspruch 1, **dadurch gekennzeichnet, dass** die Zwischenschichten aus einem Al₂O₃/ZrO₂-Legierungssystem bestehen.

3. Beschichtung nach Anspruch 1 oder 2, **dadurch gekennzeichnet, dass** das Legierungssystem der Zwischenschicht 5 bis 50 Gew.-% ZrO₂ enthält.

4. Beschichtung nach Anspruch 3, **dadurch gekennzeichnet, dass** das Legierungssystem der Zwischenschicht 10 bis 30 Gew.-% ZrO₂ enthält.

5. Beschichtung nach einem der vorangehenden Ansprüche, **dadurch gekennzeichnet, dass** die Dicken der Zwischenschichten 0,1 bis 1 mm und diejenigen der Al₂O₃-Schichten 0,05 bis 0,3 mm betragen.

6. Beschichtung nach einem der vorangehenden Ansprüche, **dadurch gekennzeichnet, dass** die Gesamtdicke der Schicht 0,3 bis 4 mm beträgt.

7. Beschichtung nach Anspruch 1, **dadurch gekennzeichnet, dass** die Zwischenschichten aus einem Al₂O₃/TiO₂-Legierungssystem bestehen.

8. Beschichtung nach Anspruch 7, **dadurch gekennzeichnet, dass** das Legierungssystem der Zwischenschicht 1 bis 50 Gew.-% TiO₂ enthält.

9. Beschichtung nach Anspruch 8, **dadurch gekennzeichnet, dass** das Legierungssystem der Zwischenschicht 5 bis 18 Gew.-% TiO₂ enthält.

10. Beschichtung nach Anspruch 1, **dadurch gekennzeichnet, dass** die Zwischenschichten aus einem ZrO₂/Y₂O₃-Legierungssystem mit 8 bis 22 Gew.-% Y₂O₃ bestehen.

11. Beschichtung nach Anspruch 1, **dadurch gekennzeichnet, dass** die Zwischenschichten aus einem Y₂O₃/ZrO₂-Legierungssystem mit 5 bis 15 Gew.-% ZrO₂ bestehen.

12. Beschichtung nach Anspruch 1, **dadurch gekennzeichnet, dass** die Zwischenschichten aus einem ZrO₂/MgO-Legierungssystem mit 5 bis 30 Gew.-% MgO bestehen.

13. Beschichtung nach Anspruch 1, **dadurch gekennzeichnet, dass** die Zwischenschichten aus einem ZrO₂/CeO₂-Legierungssystem mit 10 bis 15 Gew.-% CeO₂ bestehen.

14. Beschichtung nach Anspruch 1, **dadurch gekennzeichnet, dass** die Zwischenschichten aus einem ZrO₂/CaO-Legierungssystem mit 2 bis 10 Gew.-% CaO bestehen.

15. Beschichtung nach einem der vorangehenden Ansprüche, **dadurch gekennzeichnet, dass** das Substrat eine Koronawalze ist.

16. Beschichtung nach einem der vorangehenden Ansprüche, **dadurch gekennzeichnet, dass** die erzeugte Beschichtung mit organischen oder anorganischen Stoffen versiegelt ist.

## Claims

1. Al₂O₃-based coating which is applied to a substrate by plasma spraying and has a total thickness of more than 0.3 mm, **characterized in that** it is built up in sandwich-like lamellar form, Al₂O₃ layers being incorporated between two interlayers, which are likewise applied by plasma spraying and consist of another ceramic layer material, the volume of which increases during cooling as a result of a phase change.

2. Coating according to Claim 1, **characterized in that** the interlayers consist of an Al₂O₃/ZrO₂ alloy system.

3. Coating according to Claim 1 or 2, **characterized in that** the alloy system of the interlayer contains 5 to 50% by weight of ZrO₂.

4. Coating according to Claim 3, **characterized in that** the alloy system of the interlayer contains 10 to 30% by weight of ZrO₂.

5. Coating according to one of the preceding claims, **characterized in that** the thicknesses of the interlayers are 0.1 to 1 mm and the thicknesses of the Al₂O₃ layers are 0.05 to 0.3 mm.

6. Coating according to one of the preceding claims, **characterized in that** the total thickness of the layer is 0.3 to 4 mm.

7. Coating according to Claim 1, **characterized in that** the interlayers consist of an Al₂O₃/TiO₂ alloy system.

8. Coating according to Claim 7, **characterized in that** the alloy system of the interlayer contains 1 to 50% by weight of TiO₂.

9. Coating according to Claim 8, **characterized in that** the alloy system of the interlayer contains 5 to 18% by weight of TiO₂.

10. Coating according to Claim 1, **characterized in that** the interlayers consist of a ZrO₂/Y₂O₃ alloy system comprising 8 to 22% by weight of Y₂O₃.

11. Coating according to Claim 1, **characterized in that** the interlayers consist of a Y₂O₃/ZrO₂ alloy system comprising 5 to 15% by weight of ZrO₂.

12. Coating according to Claim 1, **characterized in that** the interlayers consist of a ZrO₂/MgO alloy system comprising 5 to 30% by weight of MgO.

13. Coating according to Claim 1, **characterized in that** the interlayers consist of a ZrO₂/CeO₂ alloy system comprising 10 to 15% by weight of CeO₂.

14. Coating according to Claim 1, **characterized in that** the interlayers consist of a ZrO₂/CaO alloy system comprising 2 to 10% by weight of CaO.

15. Coating according to one of the preceding claims, **characterized in that** the substrate is a corona roller.

16. Coating according to one of the preceding claims, **characterized in that** the coating produced is sealed with organic or inorganic substances.

## Revendications

1. Revêtement à base de Al₂O₃- appliqué par pulvérisation de plasma sur un substrat, d'une épaisseur globale supérieure à 0,3 mm, **caractérisé en ce qu'**il est conçu de façon lamellaire à la façon d'un sandwich, les couches de Al₂O₃- étant intercalées entre deux couches intermédiaires appliquées également par pulvérisation de plasma et constituées d'un autre matériau de couche céramique, qui augmente son volume lors du refroidissement par transformation de phase.

2. Revêtement selon la revendication 1, **caractérisé en ce que** les couches intermédiaires sont à base d'un système d'alliage de Al₂O₃/ZrO₂

3. Revêtement selon la revendication 1 ou 2
**caractérisé en ce que** le système d'alliage de la couche intermédiaire contient 5 à 50 % de pourcentage en poids de ZrO₂

4. Revêtement selon la revendication 3, **caractérisé en ce que** le système d'alliage de la couche intermédiaire contient 10 à 30 % en poids de ZrO₂

5. Revêtement selon l'une quelconque des revendications précédentes, **caractérisé en ce que** les épaisseurs des couches intermédiaires sont de 0,1 à 1 mm et celles des couches de Al₂O₃- de 0,05 à 0,3 mm.

6. Revêtement selon l'une quelconque des revendications précédentes, **caractérisé en ce que** l'épaisseur globale de la couche est de 0,3 à 4 mm.

7. Revendication selon la revendication 1, **caractérisé en ce que** les couches intermédiaires se composent d'un système d'alliage de Al₂O₃/TiO₂

8. Revêtement selon la revendication 7, **caractérisé en ce que** le système d'alliage de la couche intermédiaire contient 1 à 50 % en poids de TiO₂

9. Revêtement selon la revendication 8, **caractérisé en ce que** le système d'alliage de la couche intermédiaire contient 5 à 18 % en poids de TiO₂

10. Revêtement selon la revendication 1 **caractérisé en ce que** les couchés intermédiaires se composent d'un système d'alliage de ZrO₂/Y₂O₃- avec 8 à 22 % en poids de Y₂O₃

11. Revêtement selon la revendication 1 **caractérisé en ce que** les couches intermédiaires se composent d'un système d'alliage de Y₂O₃/ZrO₂- avec 5 à 15 % en poids de ZrO₂

12. Revêtement selon la revendication 1, **caractérisé en ce que** les couches intermédiaires se composent d'un système d'alliage de ZrO₂/MgO- avec 5 à 30 % en poids de MgO

13. Revêtement selon la revendication 1, **caractérisé en ce que** les couches intermédiaires se composent d'un système d'alliage de ZrO₂/CeO₂-avec 10 à 50 % de poids de CeO₂.

14. Revêtement selon la revendication 1, **caractérisé en ce que** les couches intermédiaires se composent d'un système d'alliage de ZrO₂/CaO-avec 2 à 10 % en poids de CaO

15. Revêtement selon l'une quelconque des revendications précédentes, **caractérisé en ce que** le substrat est un cylindre de couronne.

16. Revêtement selon l'une quelconque des revendications précédentes, **caractérisé en ce que** le revêtement généré est scellé avec des substances organiques ou inorganiques.
